# FASCICULE DE BREVET EUROPEEN

(11) **EP 0 067 076 B1**
(45) Date de publication et mention de la délivrance du brevet: **19.03.1986**
(21) Numéro de dépôt: 82400654.8
(22) Date de dépôt: 09.04.1982
(51) Int. Cl.: D21D 3/00, D21H 3/02, D21C 5/02, C09J 7/04

(54) **Nouveau procédé de fabrication continue en milieu aqueux de feuilles de matières fibreuses contenant du latex ou analogues et/ou des phénoplastes ou aminoplastes, feuilles ainsi obtenues et leur éventuelle réutilisation**
Verfahren zur kontinuierlichen Herstellung in wässriger Umgebung von Latex oder analoge Zusammensetzungen und/oder Phenoplaste oder Aminoplaste enthaltenden Faserbahnen, die so hergestellten Bahnen und ihre mögliche Wiederverwendung
Process for the continuous manufacture in an aqueous environment of fibrous webs containing latex or a similar composition and/or a phenoplastic or aminoplastic, webs so obtained and their optional reuse

(30) Priorité: 12.05.1981 FR 8109400; 08.01.1982 FR 8200224
(43) Date de publication de la demande: 15.12.1982
(73) Titulaire: PAPETERIES DE JEAND'HEURS, F-55000 Bar le Duc (FR)
(72) Inventeur: Bartelloni, René, F-55000 Bar Le Duc (FR)
(74) Mandataire: Bouju, André

## Description

La présente invention est relative à un nouveau procédé de fabrication continue en milieu aqueux de feuilles de matières fibreuses - et notamment du papier - contenant dans leur masse du latex.

L'invention vise également les feuilles de matière fibreuse pouvant être obtenues à l'aide de ce procédé.

Les besoins mondiaux en papiers spéciaux vont en croissant. Ceci est particulièrement vrai pour des papiers résistant à l'eau et destinés à la fabrication d'abrasifs, d'adhésifs, de cuirs artificiels, etc... C'est principalement le latex qui confère à ces papiers spéciaux leur imperméabilité, leur souplesse et leur résistance, et ce sont principalement les phénoplastes ou les aminoplastes qui permettent la pose de divers enduits appropriés que la fabrication de ces divers papiers spéciaux exige.

Pour produire ces divers papiers spéciaux, on procédé généralement comme suit:
- la feuille continue de matière fibreuse est enroulée normalement lors de sa production sur un mandrin pour former une bobine,
- la bobine obtenue est ensuite passée en longueur continue sur une autre machine en un, deux, trois -ou même plus- passages qui ont pour but le dépôt sur une ou les deux faces de la feuille de matières fibreuses, de diverses couches (latex, résines, etc.).

C'est seulement alors que la feuille, après un séchage approprié, est à nouveau enroulée en bobine. C'est dire que pour obtenir le papier désiré, il est nécessaire de répéter les opérations d'enroulage et de déroulage une pluralité de fois, en appliquant chaque fois une couche nouvelle. Cela grève évidemment lourdement le prix de revient d'une bobine. On n'a jamais réussi jusqu'à présent, à opérer en une fois (par exemple en mélangeant la pâte -brute ou raffinée- avec du latex) pour aboutir directement au papier désiré. Ceci est peut-être dû à la présence d'accrochages et de dépôts de latex (ou de résines) dans le circuit de mise en oeuvre du mélange ou sur la machine de fabrication de la feuille, phénomènes qui rendent rapidement impossible toute fabrication continue. Ceci peut être également dû à la très mauvaise rétention du latex et des résines sur la matière fibreuse. Toujours est-il que malgré l'évidence d'un abaissement spectaculaire du prix de revient si le latex (ou autres additifs) pouvait être ajouté dans la masse même de la pâte, on n'a jamais réussi encore cette simplification de la fabrication et on a toujours recouru à une pluralité de passages, longs et coûteux.

Dans les brevets US-A-2 563 897 et US-A-2 601 597, on a décrit un procédé dans lequel on ajoute à la suspension aqueuse de fibres, un agent de précipitation, puis une suspension aqueuse de particules de latex. Ces particules de latex sont par conséquent précipitées, c'est-à-dire agglomérées aux fibres. Les tests de rétention effectués par la demanderesse ont montré que la rétention des particules de latex aux fibres était relativement faible. Il en résulte donc une perte de particules de latex, au cours de la fabrication des feuilles de papier. De plus, les feuilles de papier ainsi obtenues ne présentent pas l'homogénéité désirée.

La présente invention s'est par conséquent donné pour but de fournir un nouveau procédé de fabrication en continu Ce matières fibreuses contenant du latex, qui répond mieux aux nécessités de la pratique que les procédés visant au même but antérieurement connus, notamment en ce qu'il permet non seulement de supprimer toute une série d'étapes d'enduction en réalisant la fabrication du papier à partir de matières fibreuses contenant du latex parfaitement lié aux fibres, mais encore d'obtenir du papier parfaitement homogène, plus homogène et plus résistant que celui obtenu par les procédés antérieurement connus.

La présente invention a pour objet un procédé de fabrication continue en milieu aqueux de feuilles de matières fibreuses contenant dans leur masse du latex, caractérisé en ce que l'on prépare la pâte contenant les matières fibreuses avant son admission vers le circuit de fabrication et la table de fabrication, de la manière suivante, et en respectant l'ordre indiqué:
- ajustement du pH entre 4 et 5,5,
- addition d'un électrolyte dont la polarité est de signe contraire à celle du latex utilise,
- addition du latex sous forme d'une suspension de fines particules divisées et stabilisées à un pH acide compris entre 4et 5,
- réajustement du pH du mélange aux valeurs précitées.

Conformément à l'invention, la matière fibreuse peut être constituée de pâte à papier et/ou de fibres de verre et/ou de fibres synthétiques et/ou de fibres textiles.

Le procédé décrit dans la présente invention est plus particulièrement adapté à la fabrication de papiers quelle que soit la pâte à papier de départ: pâte mécanique, pâte mi-chimique, pâte chimique, pâte chimique écrue, pâte chimique blanchie, pâte à la soude, pâte au sulfate, pâte kraft, pâte au bisulfite, pâte de chiffons, pâte de paille macérée, pâte de paille lessivée, etc.

En poursuivant l'étude des différentes conditions opératoires, et notamment les paramètres physiques, chimiques, physico-chimiques, la qualité des matières premières et le problème de la récupération, la demanderesse a réussi à apporter toute une série de perfectionnements et d'améliorations qui ont abouti à la réalisation des mélanges fibreux de qualité exceptionnelle, aussi bien dans le domaine des papiers adhésifs industriels et médicaux, que dans le domaine des papiers très fortement raffinés pouvant aller jusqu'à un indice d'égouttage atteignant 95°SR (méthode de SCHOPPER-RIEGLER).

Selon un mode de réalisation particulièrement avantageux du procédé objet de la présente invention, le polyélectrolyte utilisé est un polyélectrolyte à haut poids moléculaire, supérieur à 15 000, à potentiel fortement positif.

C'est précisément en examinant l'évolution des charges électrostatiques des mélanges fibreux que la demanderesse a constaté qu'en utilisant d'une part, un polyélectrolyte à potentiel fortement positif et d'autre part, des fines particules de latex stabilisées à pH acide, la cohésion interne du matériau préparé est réalisée par une réticulation extrêmement fine des molécules de latex sur les Tatériaux fibreux, constituant ainsi une greffe intime de deux éléments (fibre et latex) par l'intermédiaire du polyélectrolyte utilisé. Cette réticulation est remarquablement homogène et reproductible de façon très fiable. C'est cette réticulation qui confère aux feuilles fibreuses conformes à la présente invention leurs propriétés qui diffèrent totalement de celles des feuilles contenant le latex préparées selon les procédés de l'Art antérieur (cf. par exemple les documents français -fr-A-2 388 915, 2 429 291, FR-A-2 357 676, FR-A-2 447 420).

Selon un mode de réalisation avantageux du procédé objet de la présente invention, le latex mis en oeuvre est le latex naturel.

Selon un autre mode de réalisation avantageux du procédé objet de la présente invention, le latex mis en oeuvre est un latex artificiel (polymère de chlorobutadiène ou latex acrylique notamment).

Conformément à l'invention, la solution de latex mis en oeuvre a une teneur en solides comprise entre 5 et 50 %, et de préférence entre 7 et 75 %, sa viscosité (Brookfield) est comprise entre 30 et 650 centipoises à 25°, et la quantité de latex est comprise entre 3 et 75 % (en produit sec) par rapport au poids sec total de matières fibreuses).

Selon un mode de réalisation avantageux du procédé objet de la présente invention, le diamètre de particules de latex divisé est compris entre 0,01 et 0,5u. et de préférence entre 0,1 et 0,2u..

Selon un mode de réalisation avantageux de l'objet de l'invention, la solution de polyélectrolyte utilisée a une teneur en solides comprise entre 0,2 et 10 %, et la quantité introduite dans la suspension de matières fibreuses est comprise entre 0,1 et 3,5 % du produit sec par rapport au poids sec total du latex pour la première addition et entre 0,1 et 2 % du produit sec par rapport au poids sec total de matières fibreuses, pour la seconde addition.

Conformément à l'invention, la solution d'antimousse a une teneur en solides comprise entre 2 et 20 %, et la quantité ajoutée au mélange total est comprise entre 0,05 % et 0,25 % du poids sec total de matières fibreuses.

Selon un mode de réalisation avantageux du procédé objet de la présente invention, le pH est ajusté à l'aide d'acide chlorhydrique et/ou d'acide sulfurique et/ou de sulfate d'alumine.

Conformément à l'invention, la solution de résine phénolique (ou d'aminoplaste) a une teneur d'environ 50 à 85 % en matières solides, une viscosité (Brookfield) comprise entre 5 500 et 7 000 centipoises, et la quantité ajoutée au mélange (en produit sec) est comprise entre 0,01 et 50 % par rapport au poids sec total des matières fibreuses.

_{.} Selon un mode de réalisation particulièrement avantageux de l'objet de l'invention, la matière fibreuse contient en outre dans sa masse, des colorants et pigments et/ ou des fongicides et/ou des insecticides et/ou des produits ignifuges et/ou des agents de collage et/ou une charge minérale inerte.

Conformément à l'invention, on peut appliquer au cours de la fabrication de la feuille en matières fibreuses, sur l'une ou les deux faces de ladite feuille, différents produits pris dans le groupe qui comprend: les amidons, les carboxyméthylcelluloses, les suspensions acryliques, les alcools polyvinyliques, les agents ignifuges, les fongicides, les insecticides, les matières colorantes, les barrières aux solvants -organiques les agents de collage, les agents d'enduction magnétique, les charges minérales et organiques.

Toutes ces applications sont rendues possibles précisément gràce à la simplification du procédé conforme à l'invention, qui permet l'addition dans la masse de la matière fibreuse, du latex et/ou des résines.

Conformément à l'invention, la matière fibreuse utilisée est une matière fibreuse à base de pàte recyclée de vieux papiers, le latex ajouté est constitué par un mélange de copolymères d'éthylacrylate et d'acrylonitrile et sa proportion par rapport au poids sec des matières fibreuses est comprise entre 40 et 55 %.

Le procédé conforme à la présente invention permet d'obtenir des papiers d'excellente qualité répondant aux normes et aux critères d'usage habituel, tout en partant d'une pâte recyclée de vieux papiers. Ceci peut être obtenu gràce notamment, à la présence de fines particules de latex réticulé et grâce à la possiblité de faire subir à la feuille, après sa formation dans la partie de fabrication dite " humide ", divers traitements et applications, et en particulier, les applications:
- d'amidons (solubilisés ou insolubilisés)
- de carboxyméthylcelluloses(solubilisées ou insolubilisées)
- de suspensions acryliques de toute nature,
- des alcools polyvinyliques (solubilisés ou insolubilisés)
- des solutions barrières aux solvants organiques
- des agents de collage naturels ou synthétiques
- des produits liants, etc...

Comme exemple de traitement spécial (valable aussi bien pour les papiers de fabrication courante que pour les pâtes à base de vieux papiers), il y a lieu de citer plus particulièrement le traitement conférant aux papiers des propriétés anti-adhésives.

Les papiers adhésifs (médicaux, industriels, techniques) sont actuellement fabriqués à partir d'un support papier de 50 à 160 g/m². Ce support est imprégné d'un polymère ou copolymère ou d'un mélange de polymères (généralement à base de styrène) en un ou deux passages. Cette opération terminée, on fait subir à ce papier support imprégné deux opérations effectuées en milieu solvant:
- déposition sur une face du support d'une couche antiadhésive permettant ultérieurement le bobinage et le déroulement du produit fini pour utilisation,
- déposition sur l'autre face du support initial (et sur une autre machine) d'une couche adhésive.

La demanderesse a constaté que le procédé conforme à la présente invention permet d'appliquer les couches anti-adhésives en milieux aqueux. Cette facilité est considérable, car l'introduction des solvants dans les ateliers de fabrication papetiére a posé de graves problèmes.

Conformément à la présente invention, la couche de matière anti-adhésive est formée par une suspension aqueuse de carboxyméthylcellulose d'une teneur comprise entre 0,01 et 10% et portée pendant 5 à 25 minutes à 90-95° C.

Selon un mode de réalisation particulièrement avantageux de l'objet de la présente invention, la suspension de carboxyméthylcellulose contient en outre de 0,01% à 85% de polyester et/ou de 0,01 % à 85% de polyester et/ou de 0,01% à 75% d'une émulsion de silicone de potentiel anionique ou non-ionique stabilisée en milieu aqueux à un pH compris entre 5 et 6.

La présente invention a également pour objet des feuilles de matières fibreuses pouvant être obtenues selon le procédé conforme à l'invention. Suivant l'invention la cohésion interne de cette feuille est assurée par une réticulation très fine et homogène des particules de latex sur les fibres qui constitue une greffe intime entre les fibres et les particules de latex réalisée par l'intermédiaire du polyélectrolyte. Le papier ainsi obtenu et qui peut servir à de très nombreux usages industriels (papiers abrasifs, papiers adhésifs, papiers indéchirables pour sacs, affiches, etc., papiers pour la préparation du cuir artificiel, papier pour couvertures de libres, papiers pour enveloppes imperméables, papiers pour la fabrication de sacs pour aspirateurs, etc.), a des caractéristiques mécaniques excellentes qui le classent parmi les meilleurs, et ceci grâce notamment à sa longueur de rupture, à sa résistance à l'éclatement, à sa résistance à la rupture par traction, à son aptitude au thermoformage, à sa résistance élevée à l'utilisation en milieu aqueux, à sa résistance aux pliages répétés, etc...

Une autre caractéristique extrêmement importante du papier selon l'invention, est son homogénéité mise en évidence au microscope électronique et qui le différencie nettement de tous les autres papiers actuellement sur le marché.

La présente invention a pour objet la réutilisation et la récupération des matières fibreuses obtenues conformément au procédé décrit. Un des avantages et non des moindres, du procédé conforme à la présente invention, réside dans la possibilité de recycler de façon relativement aisée tout matériau fibreux obtenu suivant la présente invention, et ceci contrairement à tous les papiers contenant du latex et préparés selon les procédés de l'Art antérieur.

Cette opération de repulpabilité et de recyclage se caractérisé en ce qu'elle est effectuée en milieu aqueux, à froid, en présence d'un agent mouillant et en présence d'une faible quantité (0,01 à 0,15 % par rapport au volume d'eau et 0,2 à 1,5 % par rapport au poids de matières fibreuses sèches) d'ions chlorure et/ou d'ions sulfate et/ou d'ions sulfamate. C'est bien sûr la réticulation extrêmement fine des molécules de latex sur le matériau fibreux qui explique la facile repulbabilité des papiers préparés conformément à la présente invention. Outre les dispositions qui précèdent, l'invention comprend encore d'autres dispositions qui ressortiront de la description qui va suivre.

La présente invention vise particulièrement le procédé et les installations de fabrication de feuilles de matières fibreuses (et notamment de papier) contenant, dans leur masse, le latex ou analogue et/ou des phénoplastes ou aminoplastes et les feuilles de matières fibreuses ainsi obtenues, ainsi que les moyens propres à la mise en oeuvre de ces procédés, de même que les procédés d'ensemble et les chaînes de fabrication dans lesquelles sont inclus les procédés et les installations conformes à la présente invention.

L'invention pourra être mieux comprise à l'aide du complément de description qui va suivre qui se réfère à des exemples de mise en oeuvre du procédé objet de la présente invention, à l'aide de l'installation représentée schématiquement à titre d'exemple non limitatif sur le dessin annexé, à un compte-rendu d'expérimentation analytique et à une installation de recyclage représentée schématiquement au dessin annexé.

Il doit être bien entendu, toutefois, que ces exemples, compte-rendu et installation sont donnés uniquement à titre d'illustration de l'objet de l'invention, dont ils ne constituent en aucune manière une limitation.

### EXEMPLES DE PREPARATION:

### Exemple 1: Préparation du papier contenant le latex dans sa masse

La matière fibreuse provenant d'une usine de pâte à papier,est introduite dans la cuve 1 en présence d'eau et de matière colorante si nécessaire, et y subit une agitation appropriée permettant la mise en suspension des particules fibreuses. La teneur en solides du mélange est ajustée à environ 2,5 %. La suspension- fibreuse préparée est acheminée dans la cuve de stockage 2, puis dans la section 3 dite de raffinage et d'hydratation de la fibre, pour que la matière fibreuse subisse les modifications de structure nécessaires à une mise en feuille ultérieure. Dans le cas particulier du papier, la modification de structure doit conférer au mélange un indice d'égouttage selon la méthode SCHOPPER-RIEGLER, compris entre 10 et 50° SR.

La matière fibreuse ainsi préparée est alors introduite dans la cuve de mélange 8.

Pendant ce temps, on prépare les reactifs et mati'wres premières suivants:
a) le latex à caractère anionigue (ou une suspension acrylique) de viscosité Brookfield comprise entre 30 et 650 centipoises ayant un haut pouvoir filmogène à partir de 0° C, est introduit dans la cuve 4 munie d'une agitation adequate, pour y subir une dilution aqueuse en vue de constituer une solution dont la teneur en solides soit comprise entre 5 et 50 %.
b) Dans la cuve 5 munie d'une agitation appropriée et d'un moyen de chauffage (serpentin ou double enveloppe par exemple), on prépare une solution aqueuse d'un polyélectrolyte de polarité contraire à celle du latex (à caractere cationigue dans le cas présent: par exemple une polyamine soluble dans l'eau). La teneur en solides de la préparation doit être comprise entre 0,2 et 10 %.
c) La cuve 6 munie d'une agitation appropriée sert à la preparation d'une solution aqueuse d'un produit antimousse. La dilution est ajustée de manière que la teneur en solides soit comprise entre 2 et 20 %.
d) La cuve 7 munie d'une agitation appropriée est utilisée pour le stockage d'une solution de résine (phénoplastes ou aminoplastes) contenant entre 55 et 85 % de matières solides et d'une viscosité Brookfield comprise entre 5500 et 7500 centipoises (à 25°C).

On opère alors de la manière suivante:
La matière fibreuse préalablement préparée et introduite dans la cuve 8, est amenée sous agitation à un pH compris entre 4 et 5,5, et de préférence entre 4 et 4,5 par addition d'un acide qui peut être l'acide chlorhydrique, l'acide sulfurique ou le sulfate d'alumine. La solution d'électrolyte préparée dans la cuve 5 est introduite dans le mélange fibreux de la cuve 8 sous agitation, dans une proportion comprise entre 0,1 et 3,5 % de produit sec par rapport au poids sec total de latex mis en oeuvre dans l'étape suivante, et plus particulièrement entre 0,5 et 2,5 %. La solution d'antimousse préparée dans la cuve 6 est incorporée au mélange de la cuve 8, sous agitation, dans un rapport de produit sec de 0,05 à 0,25 % du poids sec total de matières fibreuses. Le pH est ensuite réajusté, si nécessaire, aux valeurs indiquées précédemment. La solution de latex préparée dans la cuve 4 est alors ajoutée par injection dans le mélange de la cuve 8, sous agitation appropriée, dans une proportion comprise de préférence entre 3 et 60 % de produit sec par rapport au poids sec total de matières fibreuses. Au mélange ainsi obtenu dans la cuve 8, il convient d'ajouter sous agitation appropriée, une dose complémentaire de l'électrolyte préparé dans la cuve 5, comprise entre 0,01 et 2 % en produit sec par rapport au poids sec total de matières fibreuses, pour s'assurer du dépôt et de la fixation complète du latex sur la matière fibreuse employée. La solution de résine phénolique stockée dans la cuve 7 est ensuite introduite sous agitation lente dans le mélange de la cuve 8, dans une proportion en produit sec comprise entre 1 et 50 % par rapport au poids sec total de matières fibreuses. Le pH du mélange final ainsi obtenu dans la cuve 8 est ensuite réajusté, si nécessaire, aux valeurs indiquées précédemment. La totalité de la préparation est alors acheminée dans la cuve de stockage 9, puis dans la cuve 10 alimentant le circuit de fabrication d'une-machine de fabrication d'une bande continue de papier.

La suspension contenue dans la cuve 10 subit de façon continue dans la section 11, une dilution aqueuse ramenant la quantité totale de solides du mélange, au point de distribution 12, à une valeur comprise entre 0,2 et 1,5 %. Le point de distribution 12 alimente en continu la section 13 de formation de la feuille appelée usuellement "partie humide", dans laquelle la feuille se constitue par élimination de l'eau du mélange au travers d'une toile métallique (ou plastique) en rotation. L'eau drainée, puis aspirée par le vide, est récupérée au point 13a pour être recyclée en 1 et 11. La feuille calibrée en largeur à la fin de la partie 13, est acheminée dans la section d'essorage par pression 14, alors que l'excédent de largeur ou rognure est récupéré au point 13b, pour être recyclé dans la cuve de stockage 8. La feuille ainsi constituée de façon continue, est ensuite acheminée dans la section de séchage 15 dans laquelle chaque face de la feuille est séchée de façon alternative à l'aide de la batterie de tambours sécheurs. La teneur en solides de la feuille à l'entrée de la section de séchage 15 est généralement comprise entre 25 et 50 %. Après séchage dans la section 15, la feuille peut être passée, si on le désire, dans une section d'enduction 16 où on peut appliquer sur une ou sur les deux faces, différents produits, ou simplement de l'eau. Dans le cas particulier de la fabrication du papier, l'appellation usuelle de ce matériel d'enduction peut être àtire d'exemples non limitatifs, la presse encoulleuse ou "Size-Press", les différents procedés d'enduction sur une ou deux faces tels que systèmes champion, lame d'air, lame trainante, etc... Le passage de la feuille en cours de fabrication continue dans cette section d'enduction est facultatif. Il peut être utilisé pour apporter des propriétés complémentaires, particulières et spécifiques aux produits utilisés dans cette section, et pour la création de nouveaux matériaux à partir d'une feuille continue contenant dans sa masse des matières fibreuses, du latex ou des suspensions acryliques, des résines phénoliques. A titre d'exemples non limitatifs, les produits ci-aprés peuvent être utilises dans la section 16 après une préparation appropriée dans les cuves 17, 18, 19, dosés, mélangés ou non dans la cuve 20, tamisés et dilués de façon adequate dans la section 21:
- amidons solubles ou insolubilisés de toute nature,
- carboxyméthylcelluloses solubles ou insolubilisées,
- suspensions acryliques,
- alcools polyvinyliques,
- solutions pour traitement ignifuge, fongicide, insection,
- matières colorantes,
- solutions barrieres aux solvants organiques en général,
- agents de collage synthetiques,
- enduction magnétique,
- charges minérales,
- produits de synthèse, etc...

Dans le cas d'un passage dans la section 16, la feuille est ensuite reséchée de façon simultanée, sur chaque face, dans la section 22. Si ce traitement facultatif en section 16 n'est pas utilisé, la feuille passe directement de la section 15 à la section 22. A la sortie de la section 22, la feuille peut être engagée dans la section 23, en vue de lui conferer des proprietes complémentaires ou particulieres par un traitement de calibrage d'épaisseur, de gaufrage ou de glaçage. La feuille peut également être engagée dans la section 24 où elle subit un rayonnement à température élevée permettant d'assurer, si nécessaire, une polymerisation complète des matériaux la composant.

Comme pour le traitement dans la section 16, les traitements dans les sections 23 et/ou 24 sont facultatifs, mais ces operations complementaires peuvent apporter des propriétés pour des usages particuliers. Si les sections 23 et/ou 24 ne sont pas utilisées, la feuille est acheminée directement dans la section 25 où elle est enroulée en bobine.

### Exemple 2: Préparatoin d'un papier-support pour abrasifs

Ce papier contient (exprimés en % du produit sec):
- 76,3 % de fibres de bois résineux, blanchies
- 0,35 % d'électrolyte à caractère cationique
- 0,10 % d'antimousse
- 20 % de latex à caractère anionique
- 3,25 % de résine phénolique.

Cette feuille de papier est préparée de façon continue, comme décrit dans l'Exemple 1, toutefois sans le passage par la section 16, mais avec le passage dans la section 23 pour calibrage, puis directement vers la section 25.

### Exemple 3: Préparation d'un papier-support pour abrasifs,

### imprimable

Ce papier contient (exprimés en % du produit sec):
- 75 % de fibres de bois résineux, blanchies
- 0,30 % d'électrolyte cationique
- 0,10 % d'antimousse
- 20 % de latex anionique
- 3,20 % de résine phénolique
- 1 % d'amidon de maîs oxydé
- 0,20 % d'urée-formol
- 0,20 % d'agent de collage.

Ce papier est préparé avec passage dans les sections 16 → 22 → 23 → 25.

### Exemple 4: Préparation d'un papier-support pour adhésifs

Ce papier contient (exprimés en % du produit sec):
- 73 % de fibres de bois résineux, blanchies
- 26,5 % de latex anionique
- 0,45 % de polyélectrolyte cationique
- 0,05 % d'antimousse.

Ce papier est préparé suivant le procédé décrit dans l'Exemple 1, avec un passage direct de la section 15 à la section 25.

### Exemple 5: Préparation d'un papier-support pour adhésifs, imprimable

Ce papier contient (exprimes en % du produit sec):
- 70 % de fibres de bois résineux, blanchies
- 28,3 % de latex anionique
- 0,45 % d'électrolyte cationique
- 0,05 % d'antimousse
- 0,20 % d'urée-formol
- 1 % d'amidon de maïs oxydé.

Ce papier est préparé suivant le procédé décrit dans l'Exemple 1, avec le passage dans les sections 16 → 22 → 2!

### Exemple 6: Preparation d'un papier destiné à la fabrication de sacs pour aspirateurs

Ce papier contiant (exprimés en % du produit sec):
- 48,5 % de fibres de bois de résineux, écrues
- 48,5 % de fibres de bois de résineux, blanchies
- 2,85 % de latex de type anionique
- 0,15 % d'électrolyte de type cationique

Ce papier est préparé suivant le procédé décrit dans l'Exemple 1, avec le passage dans les sections suivantes: Section 15 → Section 22 → Section 25.

### Exemple 7: Préparation d'un papier destiné à la fabrication d'enveloppes indéchirables

Ce papier contient (exprimés en % du produit sec):
- 63 % de fibres de bois de résineux, blanchies
- 36 % de latex de type anionique
- 1 % d'electrolyte de type cationique

Ce papier est préparé comme décrit dans l'Exemple 6.

### Exemple 8: Preparation d'un papier avec une couche anti-adhesive

On procède comme décrit dans les Exemples 4 et 1, avec passage dans les sections suivantes: 1 à 15, puis 16 → 22 → 23 → 25.

Le produit, avant de pénétrer dans la section 16, a, par exemple, la composition suivante: (exprimé en produit sec):
- fibres de bois résineux, blanchies: 73 %
- complexe d'éthylacrylate et d'acrylonitrile stabilisé à pH 4,2-4,5:26,5 %
- polyamine à haut poids moléculaire: 0,45 %'

(par exemple le polyélectrolyte vendu sous la marque "Primafloc C-3"

par la Société ROHM & HAAS)

- antimousse: 0,05 %

On prépare dans la cuve 17 la formulation anti-adhésive de la manière suivante:
on introduit, sous agitation, dans l'eau, une dose de carboxyméthylcellulose en poudre ou en granules, de façon à constituer une solution dont la teneur (exprimée en sec) soit comprise entre 0,05 et 5 %. On porte ensuite cette solution à une température de 90-95°C et on maintient à cette température pendant 20 minutes environ, puis on laisse refroidir.

On verse dans la cuve 18 contenant de l'eau une émulsion aqueuse de silicone stabilisée auparavant à un pH de 5,2 jusqu'à l'obtention d'une concentration de 20 % environ en silicones.

Dans la cuve 19, on prépare une solution aqueuse contenant environ 20 % (exprimé en matière sèche) d'émulsion de polyester stabilisé auparavant à pH 5,4, émulsion dont la viscosité Brookfield (à 25°C)est comprise entre 200 et 1 000 centipoises.

Les trois solutions (17,18,19) prêtes, on les mélange dans la cuve 20 de la façon suivante:
80-120 parties de solution 17
2-15 parties de solution 18
2-25 parties de solution 19

L'extrait sec de la solution contenue dans la cuve est compris entre 2 et 8 %.

Cette solution ainsi obtenue est déposée sur une seule face de papier, lequel, après les passages dans les sections 22-23-25, a la composition suivante:
- fibres de bois résineux, blanchies: 71 %
- copolymère acrylique: 26 %
- polyélectrolyte: 0,43 %
- antimousse: 0,04 %
- matière anti-adhèsive (déposée sur une seule face): 2,53 %

### Exemple 9: Récupération du papier usagé

L'installation nécessaire pour le recyclage des vieux papiers à base de latex est représentée schématiquement sur la Figure 2.

On introduit dans la cuve 101 contenant 2 000 litres d'eau contenant 0,1 % d'eau de javel p/volume, 500 kg de déchets et rognures d'un papier qui a, par exemple, la composition suivante:
- fibres de bois résineux écrues: 45,5 %
- fibres de bois résineux blanchies: 45,5
- latex: 8,85 %
- polyélectrolyte: 0,15 %

On met l'agitateur 102 en marche, et on agite jusqu'à ce qu'environ 80% de papier soit désintégré. On vérifie cette désintégration par les procédés de contrôle habituels en papeterie. A ce stade, il subsiste encore quelques agglomérats très fins appelés en jargon papetier "boutons" ou "pastilles". n passe alors le mélange ainsi obtenu dans un appareil de désintégration 105, appelé "dépastilleur" (par exemple, dépastilleur de marque "Hydraflaker" produit par BLACK CLAWSON), en recyclant le jus par l'intermédiaire de la tuyauterie 105 vers la cuve 101.

Pour cette opération le temps de la repulpabilité dans la cuve 101 était de 25 minutes, le temps de dépastillage 15 minutes, soit au total 40 minutes pour rendre réutilisable les 500 kg du matériau fibreux, dirigés vers la réutilisation par la tuyauterie 104.

### Exemple 10: Récupération du papier usagé à très forte teneur en latex

Composition du papier de départ:
- Fibres de résineux blanchies: 51,2 %
- Latex type éthylacrylate/acrylonitrile: 45 %
- Polyélectrolyte: 1,8 %
- Agent de collage synthétique: 0,20 %
- Phénoplastes: 2 %
- Carboxyméthyleellulose: 0,8 %

On procède comme décrit dans l'Exemple 2, mais on introduit 0,15 % d'eau de javel p/volume. Le temps de désintégration a été de 40 minutes et le temps de dépastillage de 15 minutes, soit 55 minutes pour les 500 kg de matériau mis en oeuvre. La matière première ainsi récupérée est réutilisée dans une fabrication de support impressionécriture classique à raison de 10 % de produit sec par rapport au poids sec total du support fabriqué.

### COMPTE-RENDU D'EXPERIMENTATION ANALYTIQUE

Les tableaux ci-après résument les principales caractéristiques des produits obtenus conformément au procédé de la présente invention (exemples 9 et 10), par rapport aux produits du commerce contenant du latex.

Le Tableau 1 résume les caractéristiques mécaniques et le Tableau Il représente les caractéristiques d'un papier dans lequel on a utilisé une matière fibreuse à base de pâte recyclée:

II résulte de l'examen des chiffres résumés dans le Tableau I, que les qualités mécaniques du papier conforme à la présente invention sont supérieures, et ceci même pour le taux de latex inférieur de 50 % par rapport au taux d'un papier du commerce.

Les papiers obtenus suivant le procédé conforme à la présente invention ont non seulementune excellente résistance physique, mais leur aptitude à l'impression des feuilles couchées est tout à fait bonne, tant en exposition qu'en prise d'encre, clarté et rendu des couleurs.

Le Tableau 11 reflète les qualites particulièrement avantageuses obtenues par le procédé conforme à la présente invention, sur les matières fibreuses de base constituées exclusivement de pâte recyclée de vieux papiers.

Il résulte de la description qui précède que, quels que soient les modes de mise en oeuvre, de réalisation et d'application adoptés, l'on obtient un procédé de préparation en continu de feuilles de matières fibreuses contenant dans leur masse du latex ou analogue et/ou des phénoplastes ou des aminoplastes, qui présente par rapport aux procédés visant au même but, anterieurement connus, des avantages importants tels que l'avantage de fournir par une méthode simple et économique des papiers de qualite excellente pour de très nombreux usages industriels,et notamment des papiers pour abrasifs en milieu sec ou aqueux, des papiers-supports pour adhésifs, des papiers-supports pour cuirs artificiels, des papiers-supports pour couvertures de livres, des papiers pour albums, des papiers pour affiches indéchirables, des papiers publicitaires, des papiers pour etiquettes adhésives et pour autocollants en général, des papiers-supports pour métallisation, des papiers-supports pour tentures lavables, des papiers pour sacs pour aspirateurs, des papiers pour la filtration, des papiers pour livres, documents, revues, fortement et frequemment manipulés, des papiers pour la fabrication de billets de banque, des papiers pour thermoformage en général, et tous les supports-papiers nécessitant une résistance très élevée à la dechirure, au pliage, à l'usure, à l'eau, tout en conservant une très grande souplesse, ainsi qu'une forte résistance mécanique.

Outre ces avantages, il y a lieu de mentionner encore deux avantages très importants, à savoir:
- l'avantage de présenter un temps d'essorage du matelas fibreux sur une toile de formation de feuille d'une machine à papier, inférieur à 15 secondes et même, dans certaines conditions, compris entre 4 et 10 secondes,
- l'avantage de retenir tout le latex (ou analogue) mis en oeuvre par une reticulation complète sur la matière fibreuse utilisée, assurant ainsi une absence totale de particules de latex non fixées dans les eaux d'égouttage, supprimant ainsi tout exces de consommation de matière première et tout le problème de nettoyage de circuits de fabrication ou de pollution des effluents de l'usine.

Ainsi que cela ressort de ce qui précède, l'invention ne se limite nullement à ceux de ses modes de mise en oeuvre, de réalisation et d'application qui viennent d'être décrits de façon plus explicite; elle en embrasse au contraire, toutes les vaiiantes qui peuvent venir à l'esprit du technicien en la matière, sans s'écarter du cadre défini par les revendications.

## Revendications

1. Procédé de fabrication continu en milieu aqueux de feuilles de matières fibreuses contenant dans leur masse du latex, caractérisé en ce que l'on prépare la pâte contenant les matières fibreuses avant son admission vers le circuit de fabrication et la table de fabrication, de la manière suivante et en respectant l'ordre indique:
- ajustement du pH entre 4 et 5,5,
- addition d'un électrolyte dont la polarité est de signe contraire à celle du latex ou analogue utilisé,
- addition du latex sous forme d'une suspension de fines particules divisées et stabilisées à un pH acide compris entre 4 et 5,
- réajustement du pH du mélange aux valeurs précitées.

2. Procédé selon la revendication 1, caractérisé en ce que le polyélectrolyte utilisé est un polyélectrolyte à haut poids moléculaire, supérieur à 15 000, à potentiel fortement positif.

3. Procédé selon l'une quelconque des revendictions 1 ou 2, caractérisé en ce que la matière fibreuse est constituée de pâte à papier, de fibres de verre, de fibres synthétiques, de fibres textiles, ou par le mélange de ceux-ci.

4. Procédé selon l'une quelconque des revendications 1 à 3, caractérisé en ce que le latex utilisé est le latex naturel.

5. Procédé selon l'une quelconque des revendications 1 à 3, caractérisé en ce que le latex utilisé est un polymére de chlorobutadiéne ou du latex acrylique.

6. Procédé selon l'une quelconque des revendications 1 à 5, caractérisé en ce que la solution de latex utilisée a une teneur en solides comprise entre 5 et 50% et de préférence entre 7 et 15%, en ce que sa viscosité Brookfield est comprise entre 30 et 650 centipoises à 25°C et en ce que la quantité de latex est comprise entre 3 et 75% en produit sec par rapport au poids sec total de matières fibreuses.

7. Procédé selon l'une quelconque des revendications 1 à 8, caractérisé en ce que le diamètre des particules de latex de la suspension est compris entre 0,01 et 0,5V.

8. Procédé selon l'une quelconque des revendications 1 à 7, caractérisé en ce que la solution du polyélectrolyte a une teneur en solides comprise entre 0,2 et 10%, et la quantité introduite dans la suspension de matières fibreuses est comprise entre 0,1 et 3,5% du produit sec par rapport au poids sec total du latex.

9. Procédé selon l'une quelconque des revendications 1 à 8, caractérisé en ce que la matière fibreuse contient, en outre dans sa masse, des colorants et pigments et/ou des fongicides et/ou des insecticides et/ou des produits ignifuges et/ou des agents de collage et/ou une charge minérale inerte.

10. Procédé selon la revendication 1, caractérisé en ce que l'addition de la suspension de latex dans la pâte contenant la matière fibreuse, est effectuée par injection.

11. Procédé selon l'une quelconque des revendications 1 à 10, caractérisé en ce que la matière fibreuse utilisée est une matière fibreuse à base de pâte recyclée de vieux papiers, le latex ajouté est constitué par un mèlange de copolyméres d'éthylacrylate et d'acrylonitrile et sa proportion par rapport au poids sec des matières fibreuses est comprise entre 40 et 55%.

12. Procédé de réutilisation et de récupération des feuilles obtenues selon le procédé conforme à l'une quelconque des revendications 1 à 12, caractérisé en ce que ces feuilles sont répulpées et recyclées en milieu aqueux, à froid, en présence d'un agent mouillant et en présence d'une quantité comprise entre 0,2 et 1,5% par rapport au poids des matières fibreuses sèches, d'ions chlorure et/ou d'ions sulfate et/ou d'ions sulfamate.

13. Feuille de matière fibreuse contenant dans sa masse du latex, pouvant être obtenue selon le procédé conforme à l'une quelconque des revendications 1 à 11, caractérisée en ce que la cohésion interne de cette feuille est assurée par une réticulation très fine et homogène des particules de latex sur les fibres qui constitue une greffe intime entre les fibres et les particules de latex réalisée par l'intermédiaire du polyélectrolyte.

## Patentansprüche

1. Verfahren zur kontinuierlichen Herstellung von Faserbahnen in wäßri-gem Milieu, die in ihrer Masse Latex enthalten, dadurch gekennzeichnet, daß man die das Fasergut enthaltende breiartige Masse, bevor sie dem Herstellungskreislauf und der Bahnbildungszone zugeführt wird, auf die folgende Art und Weise und unter Einhaltung der angegebenen Reihenfolge herstellt:
- Einstellung des pH-Wertes auf zwischen 4 und 5,5,
- Zugabe eines Elektrolyten, dessen Polarität gegenüber derjenigen des Latex oder des verwendeten Analogons von umgekehrtem Vorzeichen ist,
- Zugabe von latex in Form einer Suspension feinverteilter und auf ei
nen Säure-pH-Wert zwischen 4 und 5 stabilisierter Teilchen,
- Neueinstellung des pH-Wertes der Mischung auf die vorstehend angegebenen Werte.

2. Verfahren nach Anspruch 1, dadurch gekennzeichnet, daß der verwendete Polyelektrolyt ein Polyelektrolyt mit hohem Molekulargewicht, oberhalb von 15.000, mit einem stark positiven Potential ist.

3. Verfahren nach Anspruch 1 oder 2, dadurch gekennzeichnet, daß das Fasergut aus einer Papiermasse aus Glasfasern, aus synthetischen Fasem, aus Textilfasern oder einer Mischung dieser Materialien besteht.

4. Verfahren nach einem der Ansprüche 1 bis 3, dadurch gekennzeichnet, daß der eingesetzte Latex Naturlatex ist.

5. Verfahren nach einem der Ansprüche 1 bis 3, dadurch gekennzeichnet, daß der eingesetzte Latex ein Chlorbutadienpolymer oder Acryllatex ist.

6. Verfahren näch einem der Ansprüche 1 bis 5, dadurch gekennzeichnet, daß die verwendete Latexlösung einen Feststoffgehalt von zwischen 5 und 50%, vorzugsweise von zwischen 7 und 15%, aufweist und daß ihre Brookfield-Viskosität zwischen 30 und 650 Centipoise bei 25° beträgt und daß die Menge des Latex zwischen 3 und 75% im Trockenprodukt, bezogen auf das Gesamt-Trockengewicht des Fasergutes, beträgt.

7. Verfahren nach einem der Ansprüche 1 bis 6, dadurch gekennzeichnet, daß der Durchmesser der Latexteilchen der Suspension zwischen 0,01 und 0,5 µm beträgt.

8. Verfahren nach einem der Ansprüche 1 bis 7, dadurch gekennzeichnet, daß die Polyelektrolytlösung einen Feststof fgehalt von zwischen 0,2 und 10% aufweist und die in die Fasergutsuspension eingeführte Menge zwischen 0,1 und 3,5% des Trocken produkts bezogen auf das Gesamttrokkengewicht des Latex beträgt.

9. Verfahren nach einem der Ansprüche 1 bis 8, dadurch gekennzeichnet, daß das Fasergut in seiner Masse zusätzlich Färbemittel und Pigmente, und/oder Fungizide und/oder Insektizide und/oder Flammschutzmittel und/ oder Klebemittel und/oder einen mineralischen, inerten Füllstoff enthält.

10. Verfahren nach Anspruch 1, dadurch gekennzeichnet, daß die Zugabe der Latexsuspension in die das Fasergut enthaltende Masse durch Einspritzung ausgeführt wird.

11. Verfahren nach einem der Ansprüche 1 bis 10, dadurch gekennzeichnet, daß das verwendete Fasergut ein Fasergut auf Basis von Recycling-Altpapier-Masse ist, daß der zugegebene Latex aus einem Gemisch von Äthylacrylat- und Acrylnitril-Copolymeren besteht und sein Anteil, bezogen auf das Trockengewicht des Fasergutes, zwischen 40 und 55% beträgt.

12. Verfahren zur WiedeNerwendung und Wiederverwertung von nach dem Verfahren nach einem der Ansprüche 1 bis 11 erhaltenen Bahnen, dadurch gekennzeichnet, daß diese Bahnen wieder zerfasert werden und das Recycling in wäßrigem Milieu, in der Kälte, in Gegenwart eines Netzmittels und in Gegenwart einer zwischen 0,2 und 1,5%, bezogen auf das Gewicht des trockenen Fasergutes, betragenden Menge an Chloridund/oder Sulfat- und/oder Sulfamat-lonen durchgeführt wird.

13. Faserbahn, die in ihrer Masse Latex enthält und nach dem Verfahren nach einem der Ansprüche 1 bis 11 hergestellt sein kann, dadurch gekennzeichnet, daß die innere Kohäsion dieser Bahn durch eine mit Hilfe von Poly elektrolyt realisierte sehr feine und homogene Vernetzung von Latexteilchen auf den Fasern sichergestellt ist, was eine intime Verknüpfung zwischen den Fasern und den Latexteilchen ergibt.

## Claims

1. A process for the continuous manufacture in an aqueous medium of sheets of fibrous materials containing latex in their mass, characterised in that the pulp containing the fibrous materials is prepared as follows and in the sequence indicated before being admitted to the manufacturing circuit and manufacturing table:
- adjustment of the pH between 4 and 5.5,
- addition of an electrolyte whose polarity is of the opposite sign to that of the latex or the like used,
- addition of the latex in the form of a suspension of fine divided and stabilized particles at an acidic pH of between 4 and 5,
- readjustment of the pH of the mixture to the aforesaid values.

2. A process according to claim 1, characterised in that the polyelectrolyte used is a polyelectrolyte of high molecular weight, above 15 000, having a highly positive potential.

3. A process according to claim 1 or 2, characterised in that the fibrous material is formed of paper pulp, glass fibres, synthetic fibres, textile fibres, or by a mixture thereof.

4. A process according to any one of claims 1 to 3, characterised in that the latex used is natural latex.

5. A process according to any one of claims 1 to 3, characterised in that the latex used is a chlorobutadiene polymer or acrylic latex.

6. A process according to any one of claims 1 to 5, characterised in that the latex solution used has a solids content of between 5 and 50%, and preferably between 7 and 15%, in that its Brookfield viscosity is between 30 and 650 centipoises at 25° C and in that the quantity of latex is between 3 and 75% of dry product with respect to the total dry weight of fibrous materials.

7. A process according to any one of claims 1 to 6, characterised in that the diameter of the latex particles of the suspension is between 0.01 and 0.5V.

8. A process according to any one of claims 1 to 7, characterised in that the polyelectrolyte solution has a solids content of between 0.2 and 10%, and the quantity introduced into the suspension of fibrous materials is between 0.1 and 3.5% of the dry product with respect to the total dry weight of the latex.

9. A process according to any one of claims 1 to 8, characterised in that the fibrous material also contains in its mass dyes and pigments and/or fungicides and/or insecticides and/or fire-resistant products and/or sizing agents and/or an inert mineral filler.

10. A process according to claim 1, characterised in that the addition of the latex suspension to the pulp containing the fibrous material is effected by injection.

11. A process according to any one of claims 1 to 10, characterised in that the fibrous material used is a fibrous material based on recycled waste paper pulp, the latex added is in the form of a mixture of ethylacrylate and acrylonitrile copolymers and its proportion with respect to the dry weight of the fibrous materials is between 40 and 55%.

12. A process for the re-utilization and recovery of sheets obtained by the process according to any one of claims 1 to 11, characterised in that these sheets are repulped and recycled in an aqueous medium, in the cold state, in the presence of a wetting agent and in the presence of a quantity of between 0.2 and 1.5% with respect to the weight of the dry fibrous materials, of chloride ions and/or sulphate ions and/or sulphamate ions.

13. A sheet of fibrous materials containing latex in its mass, obtainable by the process according to any one of claims 1 to 11, characterised in that the internal cohesion of this sheet is provided by a very fine and homogeneous reticulation of the latex particles on the fibres, which forms an intimate graft between the fibres and the latex particles, said graft being provided by means of the polyelectrolyte.
